# EUROPÄISCHE PATENTSCHRIFT

(11) **EP 3 626 864 B1**
(45) Veröffentlichungstag und Bekanntmachung des Hinweises auf die Patenterteilung: **17.03.2021**
(21) Anmeldenummer: 18195134.4
(22) Anmeldetag: 18.09.2018
(51) Int. Cl.: C25F 5/00

(54) **VERFAHREN ZUM ENTFERNEN EINER HARTSTOFFBESCHICHTUNG**
METHOD FOR REMOVING A HARD MATERIAL COATING
PROCÉDÉ D'ÉLIMINATION D'UN REVÊTEMENT EN MATIÈRE DURE

(43) Veröffentlichungstag der Anmeldung: 25.03.2020
(73) Patentinhaber: RENA Technologies Austria GmbH, 2552 Hirtenberg (AT)
(72) Erfinder: Hansal, Wolfgang, 2753 Markt Piesting (AT); Mann, Rudolf, 1140 Wien (AT)
(74) Vertreter: Schwarz & Partner Patentanwälte OG

(56) Entgegenhaltungen:
- WO-A1-99/64646
- WO-A1-2015/139731
- US-A- 3 083 165
- US-A- 4 720 332
- US-A1- 2015 246 811

## Beschreibung

Die vorliegende Erfindung betrifft ein Verfahren zum Entfernen einer Hartstoffbeschichtung, welche auf dem Substrat eines Werkzeugs aufgebracht ist. Weiters betrifft die Erfindung ein Stoffgemisch, eine wässrige Lösung sowie einen Elektrolyten zur Verwendung in diesem Verfahren.

### Hintergrund der Erfindung

Schneidende Werkzeuge, die im metallverarbeitenden Bereich z.B. als Fräser eingesetzt werden, sind einer hohen mechanischen und thermischen Belastung ausgesetzt. Zur Verbesserung der Schneidleistung sowie zur Verlängerung der Standzeit werden diese Werkzeuge nach ihrer mechanischen Herstellung an den Arbeitsflächen mit Hartstoffen beschichtet. Bei diesen Hartstoffen handelt es sich in der Regel um Verbindungen von Refraktärmetallen (Elemente der 4., 5. und 6. Nebengruppe des Periodensystems, also Ti, Zr, Hf, V, Nb, Ta, Cr, Mo und W) mit den Elementen B, C, N, O und Si.

Trotz ihrer großen Härte und Abriebfestigkeit verschleißen diese Hartstoffbeschichtungen beim Gebrauch, sodass am Ende der Standzeit die Schicht den Anforderungen nicht mehr genügt. Um das Werkzeug, das in der Regel unbeschädigt ist, weiterverwenden zu können, muss es erneut beschichtet werden. Für die erfolgreiche Aufbringung einer Schicht mittels Vakuumtechnologie (PVD oder CVD) ist es erforderlich, dass die zu beschichtende Oberfläche frei von störenden Verunreinigungen ist; dazu zählen auch Reste einer vorangegangenen Beschichtung.

Klassische Verfahren zum Entschichten eines Werkzeugs beinhalten das mechanische Entschichten mittels Strahlgut (wie zum Beispiel das Sandstrahlen des Werkzeugs) bis die Hartstoffbeschichtung abgetragen ist. Beim mechanischen Entfernen einer Hartstoffbeschichtung wirken in der Regel große Kräfte auf das Werkzeug ein, welche zu Deformationen und mechanischen Beschädigungen am Substrat führen können.

Als Alternative zu mechanischen kommen auch chemische Entschichtungsverfahren zum Einsatz, bei denen die Hartstoffbeschichtung aufgelöst wird. Aufgrund der chemischen Beständigkeit solcher Hartstoffbeschichtungen müssen allerdings sehr aggressive Chemikalien eingesetzt werden, die zum Teil auch das Trägermaterial bzw. unbeschichtete Teile des Werkzeugs auflösen.

Ein bekanntes Verfahren zur chemischen Entfernung von AlTiN auf Hartmetallsubstraten verwendet eine Mischung aus konzentrierter Schwefelsäure und Kaliumpermanganat. Dabei entsteht das instabile und potenziell explosive Zwischenprodukt Manganheptoxid (Mn₂O₇), das als eigentliches Oxidationsmittel wirkt. Dieses Verfahren erwies sich jedoch als ineffizient und es erforderte erhöhte Sicherheitsanforderungen, sodass es in der Praxis nicht zum Einsatz kommt.

In WO 99/64646 A1 wird ein Verfahren beschrieben, bei welchem die Hartstoffbeschichtung auf einer auf dem Substrat aufgebrachten Zwischenschicht angebracht ist. Mittels einer Lösung, die durch Poren in der Hartstoffbeschichtung durchtreten kann, wird diese Zwischenschicht aufgelöst, was in weiterer Folge auch zum Abtrag der Hartstoffbeschichtung führt. Die Lösung umfasst Wasserstoffperoxid, Dinatriumoxalat und Natriumhydroxid. Neben dem erhöhten Aufwand durch das Aufbringen der Zwischenschicht weist dieses Verfahren wie auch das oben beschriebene chemische Verfahren den Nachteil auf, dass das unbeschichtete Substrat chemisch angegriffen wird.

### KURZBESCHREIBUNG DER ERFINDUNG

Aufgabe der vorliegenden Erfindung ist es, eine auf einem Werkzeug vorhandene Hartstoffbeschichtung vollständig zu entfernen, ohne dabei unbeschichtetes Substrat zu schädigen.

Gelöst wird diese Aufgabe durch ein Verfahren zum Entfernen einer Hartstoffbeschichtung vom Substrat eines Werkzeugs, umfassend das Bereitstellen eines Elektrolyten, welcher eine wässrige Lösung mit 4 bis 6 mol/l OH⁻, 0,1 bis 0,5 mol/l S²⁻ und 0,5 bis 2 mol/l Oxalat umfasst, Platzieren des Werkzeugs in den Elektrolyten und Auflösen der Hartstoffbeschichtung durch Kontaktieren des Werkzeugs mit einer Gleichspannungsquelle. Dieses elektrochemische Verfahren zum Auflösen der Hartstoffbeschichtung hat sich als vorteilhaft erwiesen, da das Substratmaterial bei einem solchen elektrochemischen Verfahren ein wasserunlösliches Sulfid bildet, welches als Passivierung dient, wodurch das darunterliegende Substrat geschützt wird. Gleichzeitig wird die Hartstoffbeschichtung aufgelöst. Dieser Effekt erweist sich insbesondere an unbeschichteten Bereichen des Substrats oder an solchen Bereichen, die keinerlei Beschichtung mehr aufweisen, als Vorteil.

Grundsätzlich reicht es aus, wenn das Substrat zumindest eines der Metalle W, Co oder Fe oder ein anderes Metall, welches Sulfide bilden kann, die wasserunlöslich sind, aufweist. Bevorzugte Substratmaterialen umfassen daher W, Co und/oder Fe, da diese passivierende Sulfidschichten bilden.

Bei manchen Werkzeugen mit Hartstoffbeschichtung kann zwischen Hartstoffbeschichtung und Substrat eine Basisschicht eingebracht sein. Beispielsweise ist bei einer AlTiN-Hartstoffbeschichtung häufig eine TiN-Basisschicht vorgesehen. Diese Basisschicht kann nach Entfernen der Hartstoffbeschichtung in einem nächsten Schritt einfach entfernt werden. Dazu kann vorzugsweise vorgesehen sein, dass das Werkzeug nach Entfernen der Hartstoffbeschichtung mit einer Mischung, umfassend NH₃ und H₂O₂, zum Entfernen einer zwischen der Hartstoffbeschichtung und dem Substrat angeordneten Basisschicht behandelt wird. Die Mischung umfasst vorzugsweise eine frisch zubereitete Lösung aus einer wässrigen NH₃-Lösung und einer wässrigen H₂O₂-Lösung.

In einer Ausführungsvariante ist vorgesehen, dass die Basisschicht TiN ist.

Das erfindungsgemäße Verfahren kann für jegliche Hartstoffbeschichtung verwendet werden, wenn die Hartstoffbeschichtung wenigstens eines der oben genannten Refraktärmetalle (Ti, Zr, Hf, V, Nb, Ta, Cr, Mo oder W) enthält. Die besten Ergebnisse wurden in ersten Untersuchungen mit Hartstoffbeschichtung aus AlCrN oder AlTiN erzielt.

Weiters hat es sich als vorteilhaft erwiesen, wenn das Werkzeug vor dem Platzieren in den Elektrolyten galvanisch mit einer Metallschicht, beispielsweise einer Cobaltschicht, auf jenen Teilen des Substrats versehen wird, welches keine Hartstoffbeschichtung aufweist.

Für das elektrochemische Verfahren hat sich ein Stoffgemisch, bestehend aus
- 70 bis 87 Mol% eines Metallhydroxids,
- 1 bis 6 Mol% eines wasserlöslichen Sulfids,
- 11 bis 24 Mol% Oxalsäure oder eines Salzes der Oxalsäure
- maximal 2 Mol% sonstige Bestandteile
als vorteilhaft erwiesen, weshalb dieses einen Aspekt der Erfindung bildet.

Aus dem Stoffgemisch selbst oder auch mittels der Einzelbestandteile kann eine wässrige Lösung bereitgestellt werden, sodass auch eine wässrige Lösung für ein Verfahren zum Entfernen einer Hartstoffbeschichtung vom Substrat eines Werkzeugs, umfassend
- 4 bis 6 mol/l OH⁻
- 0,1 bis 0,5 mol/l S²⁻
- 0,5 bis 2 mol/l Oxalat
einen Aspekt der Erfindung bildet.

Bevorzugt ist die wässrige Lösung gekennzeichnet durch
- 4,8 bis 5,2 mol/l OH⁻, vorzugweise KOH oder NaOH
- 0,24 bis 0,27 6 mol/l S²⁻, vorzugsweise K₂S oder Na₂S
- 0,8 bis 1,2 mol/l Oxalat, vorzugsweise Dinatriumoxalat oder Dikaliumoxalat.

Bevorzugt umfasst die wässrige Lösung weitere Bestandteile in einer Gesamtmenge von nicht mehr als 2 mol/l. Besonders bevorzugt umfasst die wässrige Lösung keine weiteren Bestandteile.

Ein weiterer Aspekt betrifft einen Elektrolyten mit einer solchen wässrigen Lösung für ein Verfahren zum Entfernen einer Hartstoffbeschichtung vom Substrat eines Werkzeugs.

Weitere Details und Vorteile werden nachfolgend anhand von Beispielen und Figuren erläutert.

Es zeigen:
- Fig. 1:: REM-Aufnahme eines Hartmetallsubstrats (5000x)
- Fig. 2:: EDX-Spektrum des Hartmetallsubstrates von Fig. 1
- Fig. 3:: REM-Aufnahme eines Schnellarbeitsstahl-Substrats (5000x)
- Fig. 4:: EDX-Spektrum des Schnellarbeitsstahl-Substrates von Fig. 3
- Fig. 5:: REM-Aufnahme einer TiN/AlTiN Schicht (1000x)
- Fig. 6:: EDX-Spektrum der TiN/AlTiN Schicht von Fig. 5
- Fig. 7:: REM-Aufnahme einer AlCrN Schicht (1000x)
- Fig. 8:: EDX-Spektrum der AlCrN Schicht von Fig. 7
- Fig. 9:: Fotographien von kontaktierten und lackierten Proben
- Fig. 10:: Zuordnung der REM-Aufnahmen zu den jeweiligen Zonen der Proben gemäß Fig. 9
- Fig. 11:: System Hartmetall- TiN/AlTiN: Ursprünglich unbeschichtetes Hartmetallsubstrat nach elektrochemischer Behandlung, 1000x
- Fig. 12:: System Hartmetall-TiN/AlTiN: Von TiN/AlTiN elektrochemisch entschichtetes Hartmetall
- Fig. 13:: System Hartmetall-TiN/AlTiN: Übergang von ursprünglich unbeschichtetem Hartmetallsubstrat (links) zu unbehandeltem Hartmetall (rechts).
- Fig. 14:: System Hartmetall-TiN/AlTiN: Übergang von ursprünglich unbeschichtetem Hartmetallsubstrat (oben) zu entschichtetem Hartmetall (unten)
- Fig. 15:: System Hartmetall-AlCrN: Ursprünglich unbeschichtetes Hartmetallsubstrat nach elektrochemischer Behandlung, 1000x
- Fig. 16:: System Hartmetall-AlCrN: Von AlCrN elektrochemisch entschichtetes Hartmetall
- Fig. 17:: System Hartmetall-AlCrN: Übergang von ursprünglich unbeschichtetem Hartmetallsubstrat (links) zu unbehandeltem Hartmetall (rechts).
- Fig. 18:: System Hartmetall-AlCrN: Übergang von ursprünglich unbeschichtetem Hartmetallsubstrat (oben) zu entschichtetem Hartmetall (unten)
- Fig. 19:: System Schnellarbeitsstahl- TiN/AlTiN: Ursprünglich unbeschichtetes Schnellarbeitsstahl-Substrat nach elektrochemischer Behandlung, 1000x
- Fig. 20:: System Schnellarbeitsstahl- TiN/AlTiN: Von TiN/AlTiN elektrochemisch entschichtetes Schnellarbeitsstahl
- Fig. 21:: System Schnellarbeitsstahl-TiN/AlTiN: Übergang von ursprünglich unbeschichtetem Schnellarbeitsstahl-Substrat (links) zu unbehandeltem Schnellarbeitsstahl (rechts).
- Fig. 22:: System Schnellarbeitsstahl-TiN/AlTiN: Übergang von ursprünglich unbeschichtetem Schnellarbeitsstahl-Substrat (oben) zu entschichtetem Schnellarbeitsstahl (unten)
- Fig. 23:: System Schnellarbeitsstahl-AlCrN: Ursprünglich unbeschichtetes Schnellarbeitsstahl-Substrat nach elektrochemischer Behandlung, 1000x
- Fig. 24:: System Schnellarbeitsstahl-AlCrN: Von AlCrN elektrochemisch entschichtetes Schnellarbeitsstahl
- Fig. 25:: System Schnellarbeitsstahl-AlCrN: Übergang von ursprünglich unbeschichtetem Schnellarbeitsstahl-Substrat (links) zu unbehandeltem Schnellarbeitsstahl (rechts)
- Fig. 26:: System Schnellarbeitsstahl-AlCrN: Übergang von ursprünglich unbeschichtetem Schnellarbeitsstahl-Substrat (oben) zu entschichtetem Schnellarbeitsstahl (unten)
- Fig. 27:: Co-Schicht auf Hartmetall nach dem Entschichtungsvorgang
- Fig. 28:: Von TiN/AlTiN entschichtetes Hartmetall nach Beschichtung des freiliegendem Hartmetall mit Cobalt

### DETAILLIERTE BESCHREIBUNG DER ERFINDUNG

Die untersuchten Proben (entsprechend dem Substrat) bestanden aus Schnellarbeitsstahl, sowie Hartmetall. Die Proben waren jeweils mit TiN/AlTiN oder AlCrN beschichtet. Die Hartmetallbeschichtung war unvollständig, da es für die Ermittlung, ob die gestellte Aufgabe vollständig gelöst wurde, wichtig war, unbeschichtete Teile am Substrat vorliegen zu haben und zu zeigen, dass diese von der elektrochemischen Behandlung nicht angegriffen werden.

Die Aufgabe wurde durch die Entwicklung eines alkalischen Elektrolyten gelöst, welcher Oxalat und Sulfidionen enthält. Die Sulfidionen bilden mit dem Substrat eine unlösliche Phase, welche durch Passivierung vor einem Angriff durch den Entschichtungsprozess schützt.

Eine weitere Möglichkeit Bereiche, welche schon von Beginn an unbeschichtet waren, zu schützen, bestand darin, selektiv auf diesen eine dünne Schicht galvanisch aufzutragen. Im beschriebenen Fall handelte es sich dabei um eine Co-Schicht.

### Experimentelle Durchführung:

Zu Beginn der Entschichtungsversuche wurde der Ausgangszustand der Proben mittels REM festgehalten:
Die zur Verfügung gestellten Ronden wurden zur Kontaktierung mit Draht umwickelt und alle Seiten mit Ausnahme der halben Frontflächen mit Abdecklack lackiert. Dadurch ist bei den nachfolgenden Untersuchungen, z.B. im Rasterelektronenmikroskop, die direkte Vergleichbarkeit mit dem Ausgangszustand gegeben (Fig. 9).

### Entschichtungsversuche im Detail

### Elektrochemische Entschichtung mit alkalischem Elektrolyten

Um das Substrat, insbesondere die Co-Phase des Hartmetalls, während des Entschichtungsvorganges zu schützen, wurden sulfidhältige Elektrolyten getestet. Sulfid ist deshalb ein idealer Kandidat, da alle Substratmaterialien (W, Co, Fe) im alkalischen wasserunlösliche Sulfide bilden, die das Material vor weiterem Angriff durch Passivierung schützen, während die Elemente in der PVD-Schicht (Al, Ti, Cr) keine derartigen Phasen bilden und daher elektrochemisch aktiv bleiben.

Mit einer Lösung (5M KOH + 20g/l Na₂S + 1M K₂C₂O₄) wurde wie folgt enschichtet:
Hartstoffbeshichtung AlCrN: 60°C, 200 mV vs Hg/HgO, 25 min
Hartstoffbeshichtung TiN/AlTiN: 60°C, 600 mV vs Hg/HgO, 45 min

Dieser Elektrolyt erwies sich als der beste unter den getesteten Kandidaten, er bringt bei allen vier Probentypen gute Ergebnisse, was die Entschichtungsleistung und den Flächenabtrag angeht.

Bei den Fig. 11 bis 26 handelt es sich um die Darstellung von vier repräsentativen Stellen von vier entschichteten Proben mit unterschiedlicher Substrat-/Schichtkombination, d.h, die Fig. 11 bis 14, 15 bis 18, 19 bis 22 und 23 bis 26 bilden jeweils eine Probe. Die erste der jeweils zusammengehörigen Fig. (also Fig. 11, 15, 19 bzw. 23) stellt das ursprünglich unbeschichtete Substrat nach der elektrochemischen Behandlung dar, die jeweils zweite Fig. (also Fig. 12, 16, 20 bzw. 24) das entschichtete Substrat. Die jeweils dritte Fig. (also Fig. 13, 17, 21 bzw. 25) stellt den Übergang vom behandelten, ursprünglich unbeschichteten Substrat zu dem während der Behandlung mit Lack geschütztem originalen unbeschichteten Substrat dar und dient zur Darstellung der Substratveränderung während der Behandlung. Die jeweils vierte Fig. (also Fig. 14, 18, 22 bzw. 26) stellt den Übergang vom entschichteten Substrat zum behandelten, aber ursprünglich unbeschichteten Substrat dar.

Die Entschichtung von Hartmetall/TiN/AlTiN funktionerte zufriedenstellend. Fig. 20 zeigt das freiliegende Hartmetallsubstrat nach der Entschichtung, es ist ein Angriff erkennbar, der jedoch deutlich schwächer ist als bei den bisher getesteten Systemen. An den entschichteten Stellen ist das Substrat nur an den Stellen angegriffen, wo Poren in der TiN/AlTiN Schicht vorgelegen sind (Fig. 21). An den Übergängen (Fig. 22 und 23) ist zu sehen, dass der Angriff nur geringe Auswirkungen auf die Dimensionen des Substrates hat.

Die Basisschicht aus TiN der TiN/AlTiN Beschichtung kann mit einer Mischung aus NH₃ (25%) und H₂O₂ (30%) im Verhältnis 1+3 bei Raumtemperatur innerhalb von 4-5 Minuten entfernt werden, ohne die Substrate anzugreifen. Diese Mischung sollte immer nur frisch in kleinen Mengen (<50ml) angesetzt werden, da H₂O₂ im alkalischen Milieu schnell zerfällt. Gelöste Schwermetalle (Co, Fe) katalysieren die Zersetzung und führen zu einer starken Erwärmung und Schaumbildung. Alternativ kann die Lösung mittels Sprühverfahren auf die Substrate aufgebracht werden, wobei die Lösung erst unmittelbar vor der Zerstäuberdüse mit einem statischen Mischer hergestellt wird.

Auch bei diesem System ist die Entschichtung möglich, ohne das Substrat stark anzugreifen. Da der Entschichtungsvorgang bei AlCrN schonender verläuft als bei TiN/AlTiN, ist der Substratangriff geringer.

Das Elektrolytsystem funktioniert wie erwartet bei Schnellarbeitsstahl-Substraten ebenfalls. Die Entschichtung ist vollständig, der Angriff auf das Substrat minimal.

Auch AlCrN kann von Schnellarbeitsstahl-Substraten mit diesem System entfernt werden. Auch hier ist zu beobachten, dass der Angriff auf das Substrat durch die milderen Bedingungen beim Abtrag von AlCrN geringer ist als beim System Schnellarbeitsstahl-TiN/AlTiN.

Galvanische Co-Schicht als zusätzlicher Substratschutz:
Durch eine selektive, dünne galvanische Beschichtung des Hartmetallsubstrates wurde der Angriff auf das Substrat weiter eingeschränkt. Im konkreten Fall wurde Kobalt gewählt, da es das Matrixmaterial des Hartmetalls darstellt und sein Einsatz daher keine unerwünschten Verunreinigungen ins System einführt.

Im Prinzip ist als Schutz jedes galvanisch abscheidbare Metall bzw. jede Legierung geeignet, welche(s) im Entschichtungselektrolyten unlöslich ist und anschließend wieder entfernt werden kann, ohne das Substrat anzugreifen (z.B. Eisen, Zink, Mangan, Kupfer etc.). Bei der Beschichtung stellte sich überraschenderweise heraus, dass sich die TiN/AlTiN Schicht trotz ihrer geringeren elektrischen Leitfähigkeit und der keramischen Struktur bei hohen Stromstärken haftend mit Cobalt beschichten lässt. Der Versuch, diese Probe trotzdem zu entschichten (basierend auf der Überlegung, dass die Haftung Kobaltschicht an der TiN/AlTiN-Beschichtung nicht so gut wie am Hartmetall ist), schlug fehl, da sich die Kobaltschicht als haftfest und unlöslich erwies, was das ursprüngliche Konzept, wonach eine Kobaltschicht das darunterliegende Material schützt, im Prinzip bestätigte. Bei der anschließenden Entfernung der Kobaltschicht wurde naturgemäß das freiliegende Substratmaterial stark angegriffen. Die Beschichtung mit Kobalt mit stark verringerter Stromdichte ließ die TiN/AlTiN Schicht zum Großteil frei, sodass die anschließende Entschichtung an den freien Stellen problemlos durchgeführt werden konnte (siehe Fig. 27 und 28).

Die Methode der Verringerung der Stromdichte bei der galvanischen Beschichtung stellt eine schnelle und einfache Lösung dar, die die im Vergleich zum Substrat geringere elektrische Leitfähigkeit der Beschichtung nützt, um eine galvanische Beschichtung des freien Substrates zu verhindern.

## Patentansprüche

1. Verfahren zum Entfernen einer Hartstoffbeschichtung vom Substrat eines Werkzeugs, umfassend
• das Bereitstellen eines Elektrolyten, welcher eine wässrige Lösung mit 4 bis 6 mol/l OH⁻, 0,1 bis 0,5 mol/l S²⁻ und 0,5 bis 2 mol/l Oxalat umfasst,
• Platzieren des Werkzeugs in den Elektrolyten und
• Auflösen der Hartstoffbeschichtung durch Kontaktieren des Werkzeugs mit einer Gleichspannungsquelle.

2. Verfahren nach Anspruch 1, **dadurch gekennzeichnet, dass** das Werkzeug anschließend mit einer Mischung, umfassend NH₃ und H₂O₂, zum Entfernen einer zwischen der Hartstoffbeschichtung und dem Substrat angeordneten Basisschicht behandelt wird.

3. Verfahren nach Anspruch 1 oder Anspruch 2, **dadurch gekennzeichnet, dass** die Basisschicht TiN ist.

4. Verfahren nach einem der Ansprüche 1 bis 3, **dadurch gekennzeichnet, dass** die Hartstoffbeschichtung aus AlCrN oder AlTiN besteht.

5. Verfahren nach einem der Ansprüche 1 bis 4, **dadurch gekennzeichnet, dass** das Werkzeug vor dem Platzieren in den Elektrolyten galvanisch mit einer Metallschicht, vorzugsweise Cobaltschicht, auf jenen Teilen des Substrats, welches keine Hartstoffbeschichtung aufweisen, versehen wird.

6. Stoffgemisch zur Herstellung einer wässrigen Lösung nach Anspruch 7, bestehend aus
• 70 bis 87 Mol% eines Metallhydroxids,
• 1 bis 6 Mol% eines wasserlöslichen Sulfids,
• 11 bis 24 Mol% Oxalsäure oder eines Salzes der Oxalsäure
• maximal 2 Mol% sonstige Bestandteile.

7. Wässrige Lösung für ein Verfahren zum Entfernen einer Hartstoffbeschichtung vom Substrat eines Werkzeugs nach Anspruch 1, umfassend
• 4 bis 6 mol/l OH⁻
• 0,1 bis 0,5 mol/l S²⁻
• 0,5 bis 2 mol/l Oxalat.

8. Wässrige Lösung nach Anspruch 7, **gekennzeichnet durch**
• 4,8 bis 5,2 mol/l OH⁻, vorzugweise KOH oder NaOH
• 0,24 bis 0,27 6 mol/l S²⁻, vorzugsweise K₂S oder Na₂S
• 0,8 bis 1,2 mol/l Oxalat, vorzugsweise Dinatriumoxalat oder Dikaliumoxalat.

9. Wässrige Lösung nach Anspruch 7 oder Anspruch 8, **dadurch gekennzeichnet, dass** die wässrige Lösung weitere Bestandteile in einer Gesamtmenge von nicht mehr als 2 mol/l umfasst.

10. Wässrige Lösung nach Anspruch 7 oder Anspruch 8, **dadurch gekennzeichnet, dass** die wässrige Lösung keine weiteren Bestandteile umfasst.

11. Elektrolyt für ein Verfahren zum Entfernen einer Hartstoffbeschichtung vom Substrat eines Werkzeugs nach Anspruch 1, umfassend ein Stoffgemisch nach Anspruch 6 oder eine wässrige Lösung nach einem der Ansprüche 7 bis 10.

12. Galvanische Zelle, umfassend einen Elektrolyten nach Anspruch 11.

## Claims

1. A method for removing a hard material coating from a substrate of a tool, which comprises:
• providing an electrolyte, which comprises an aqueous solution with 4 to 6 mol/l OH⁻, 0.1 to 0.5 mol/l S²⁻ and 0.5 to 2 mol/l oxalate,
• placing the tool into the electrolyte and
• dissolving the hard material coating by contacting the tool with a direct current voltage source.

2. A method according to claim 1, **characterized in that** the tool is subsequently treated with a mixture, comprising NH₃ and H₂O₂, in order to remove a basis layer arranged between the hard material coating and the substrate.

3. A method according to claim 1 or claim 2, **characterized in that** the basis layer is TiN.

4. A method according to any of the claims 1 to 3, **characterized in that** the hard material coating is composed of AlCrN or AlTiN.

5. A method according to any of the claims 1 to 4, **characterized in that** the tool is galvanically provided with a metal layer, preferably a cobalt layer, on those parts of the substrate not having a hard material coating before being placed into the electrolyte.

6. A mixture of materials for producing an aqueous solution according to claim 7, consisting of
• 70 to 87 mol% of a metal hydroxide,
• 1 to 6 mol% of a water-soluble sulphide,
• 11 to 24 mol% of an oxalic acid or a salt of the oxalic acid
• at the most 2 mol% of miscellaneous ingredients.

7. An aqueous solution for a method for removing a hard material coating from a substrate of a tool according to claim 1, comprising
• 4 to 6 mol/l of OH⁻
• 0.1 to 0.5 mol/l of S²⁻
• 0.5 to 2 mol/l of oxalate.

8. An aqueous solution according to claim 7, **characterized by**
• 4.8 to 5.2 mol/l of OH⁻, preferably KOH or NaOH
• 0.24 to 0.27 6 mol/l of S²⁻, preferably K₂S or Na₂S
• 0.8 to 1.2 mol/l of oxalate, preferably disodium oxalate or dipotassium oxalate.

9. An aqueous solution according to claim 7 or claim 8, **characterized in that** the aqueous solution comprises further ingredients in a total amount of not more than 2 mol/l.

10. An aqueous solution according to claim 7 or claim 8, **characterized in that** the aqueous solution comprises no further ingredients.

11. An electrolyte for a method for removing a hard material coating from the substrate of a tool according to claim 1, comprising a mixture of materials according to claim 6 or an aqueous solution according to any of the claims 7 to 10.

12. A galvanic cell, comprising an electrolyte according to claim 11.

## Revendications

1. Procédé d'élimination d'un revêtement en matière dure du substrat d'un outil, comprenant :
• la fourniture d'un électrolyte qui contient une solution aqueuse ayant 4 à 6 mol/l d'OH⁻, 0,1 à 0,5 mol/l de S²⁻ et 0,5 à 2 mol/l d'oxalate,
• le placement de l'outil dans l'électrolyte et
• la dissolution du revêtement en matière dure en mettant l'outil en contact avec une source de tension continue.

2. Procédé selon la revendication 1, **caractérisé en ce que** l'outil est ensuite traité avec un mélange comprenant du NH₃ et du H₂O₂ pour éliminer une couche de base disposée entre le revêtement en matière dure et le substrat.

3. Procédé selon la revendication 1 ou la revendication 2, **caractérisé en ce que** la couche de base est en TiN.

4. Procédé selon l'une des revendications 1 à 3, **caractérisé en ce que** le revêtement en matière dure se compose d'AlCrN ou d'AlTiN.

5. Procédé selon l'une des revendications 1 à 4, **caractérisé en ce que** l'outil, avant d'être placé dans l'électrolyte, est galvaniquement muni d'une couche métallique, de préférence une couche de cobalt, sur les parties du substrat ne présentant pas de revêtement en matière dure.

6. Mélange de substances pour préparer une solution aqueuse selon la revendication 7, qui est composé de :
• 70 à 87 % en moles d'un hydroxyde métallique,
• 1 à 6 % en moles d'un sulfure hydrosoluble,
• 11 à 24 % en moles d'acide oxalique ou d'un sel de l'acide oxalique,
• 2 % en moles au maximum d'autres composants.

7. Solution aqueuse destinée à un procédé d'élimination d'un revêtement en matière dure du substrat d'un outil selon la revendication 1, comprenant :
• 4 à 6 mol/l d'OH⁻,
• 0,1 à 0,5 mol/l de S²⁻,
• 0,5 à 2 mol/l d'oxalate.

8. Solution aqueuse selon la revendication 7, **caractérisée par** :
• 4,8 à 5,2 mol/l d'OH⁻, de préférence de KOH ou de NaOH,
• 0,24 à 0,27 6 mol/l de S²⁻, de préférence de K₂S ou de Na₂S,
• 0,8 à 1,2 mol/l d'oxalate, de préférence d'oxalate de sodium ou d'oxalate de potassium.

9. Solution aqueuse selon la revendication 7 ou la revendication 8, **caractérisée en ce que** la solution aqueuse contient d'autres composants dans une quantité totale n'excédant pas 2 mol/l.

10. Solution aqueuse selon la revendication 7 ou la revendication 8, **caractérisée en ce que** la solution aqueuse ne contient pas d'autres composants.

11. Electrolyte destiné à un procédé d'élimination d'un revêtement en matière dure du substrat d'un outil selon la revendication 1, comprenant un mélange de substances selon la revendication 6 ou une solution aqueuse selon l'une des revendications 7 à 10.

12. Cellule galvanique comprenant un électrolyte selon la revendication 11.
